# EUROPÄISCHE PATENTSCHRIFT

(11) **EP 0 991 483 B1**
(45) Veröffentlichungstag und Bekanntmachung des Hinweises auf die Patenterteilung: **04.12.2002**
(21) Anmeldenummer: 98936350.2
(22) Anmeldetag: 16.06.1998
(51) Int. Cl.: B05D 1/38, B05D 1/18

(54) **AUFBRINGEN VON KUNSTSTOFF AUF METALLISCHE EINZELTEILE**
APPLICATION OF PLASTIC ON INDIVIDUAL METAL PARTS
APPLICATION DE MATIERES PLASTIQUES SUR DES PIECES METALLIQUES INDIVIDUELLES

(30) Priorität: 18.06.1997 DE 19725780
(43) Veröffentlichungstag der Anmeldung: 12.04.2000
(73) Patentinhaber: Chemetall GmbH, 60487 Frankfurt (DE)
(72) Erfinder: VAN UDEN, Henk, NL-5403 KH Uden (NL); FISCHER, Peter, CH-5422 Oberehrendingen (CH); DOMES, Heribert, D-35789 Weilmünster (DE)
(74) Vertreter: Uppena, Franz, Dr.
(86) Internationale Anmeldenummer: EP9803617
(87) Internationale Veröffentlichungsnummer: WO98057759

(56) Entgegenhaltungen:
- EP-A- 0 623 354
- DE-A- 4 032 391
- DE-A- 4 339 773
- DE-A- 19 642 970
- US-A- 4 948 633
- DATABASE WPI Week 8810 Derwent Publications Ltd., London, GB; AN 88-067463 XP002050922 & JP 63 021140 A (KOBE STEEL LTD)

## Beschreibung

Die Erfindung betrifft ein Verfahren zum Aufbringen von Kunststoff oder kunststoffhaltigen Schichten auf metallische Einzelteile sowie dessen Anwendung als Vorbehandlung der Einzelteile für die anschließende Pulverlackierung.

Ein Verfahren der obengenannten Gattung ist in DE-A-196 42 970 offenbart.

Im großtechnischen Bereich sind die unterschiedlichsten Verfahren zum Aufbringen von Kunststoff oder kunststoffhaltigen Schichten auf metallische Werkstücke im Einsatz. Je nach der Art der Werkstücke ist die Aufbringung ohne Schwierigkeiten durchführbar oder aber mit erheblichen Nachteilen verbunden. Beispielsweise ist die Behandlung von Band in einfacher Weise durch Anwendung des Walzenauftragsverfahrens (Roller Coating) möglich. Durch geeignete Einstellung der Konzentration der aufzubringenden Kunststofflösung oder - dispersion sowie der Auftragswalzen kann in einem Arbeitsgang eine Kunststoffschicht der jeweils erforderlichen Dicke erzeugt werden.

Vergleichsweise einfach gestaltet sich auch die Behandlung relativ großflächiger, sphärischer Werkstücke, die meist im Elekfrotauchverfahren oder im Spritzverfahren geschieht.

Schwierigkeiten bereitet hingegen die Beschichtung von Einzelteilen, insbesondere wenn sie eine räumliche Erstreckung aufweisen. Mit dem Begriff Einzelteile werden beispielsweise Heizkörper-Konvektionsflächen, Regalböden, Zaunelemente und Leitplanken bezeichnet. Walzenauffragsverfahren scheiden in diesem Fall aus. Spritzverfahren sind insbesondere wegen des hohe Anteils an over-spray unwirtschaftlich. Tauchverfahren sind mit dem Nachteil verbunden, daß an den Ablaufstellen Tropfen der Kunststofflösung oder - dispersion zurückbleiben, die nach der nachfolgenden Trocknung als Verdickung sichtbar sind. Diese Verdickung besitzt eine Schichtdicke, die etwa 30 bis 50 mal so hoch ist, wie die der anderen Oberflächenbereiche. Selbst nach einer nachfolgenden Lackierung sind diese Verdickungen deutlich erkennbar. Neben dem wenig attraktiven Aussehen sind die behandelten Teile - je nach Verwendungszweck - auch wegen mangelnder Paßgenauigkeit praktisch unbrauchbar.

Aufgabe der Erfindung ist es, ein Verfahren zum Aufbringen von Kunststoff oder kunststoffhaltigen Schichten auf metallische Einzelteile bereitzustellen, daß die bekannten, insbesondere vorgenannten Nachteile vermeidet und auch an der Ablaufstelle Schichten mit einer Schichtdicke entstehen läßt, die mit der Schichtdicke der sonstigen mit Kunststoff beschichteten Oberflächenbereiche im wesentlichen übereinstimmt.

Die Aufgabe wird gelöst, in dem das Verfahren der eingangs genannten Art entsprechend der Erfindung in der Weise ausgebildet wird, daß man
a) die Einzelteile mit einer 5 bis 50 Gew. % organisches Polymer enthaltenden Lösung oder Dispersion in Kontakt bringt,
b) die Lösung oder Dispersion antrocknet,
c) die Einzelteile mit einer qualitativ im wesentlichen identischen Lösung oder Dispersion gemäß Stufe a), die jedoch nur 0,5 bis 5 Gew.% organisches Polymer enthält, in Kontakt bringt,
d) und endtrocknet.

Unter Antrocknen ist hierbei verstanden, daß der durch Behandlung gemäß Verfahrensstufe a) an den von den Ablaufstellen verschiedenen Oberflächenbereichen erzeugte Flüssigkeitsfilm völlig angetrocknet ist. Demgegenüber ist die an den Ablaufstellen vorhandene Polymerlösung oder - dispersion zwar geringfügig aufkonzentriert, aber in der nachfolgenden Verfahrensstufe c) lösbar oder dispergierbar.

Durch die Behandlung entsprechend der Verfahrensstufe c) entsteht zwar wiederum an der (den) Ablaufstelle (n) ein gegenüber den anderen Oberflächenbereichen stark verdickter Flüssigkeitstropfen, der jedoch in Folge der erheblich geringeren Konzentration der Polymerlösung oder - dispersion nach der Endtrocknung entsprechend Verfahrensstufe d) zu einer Schicht führt, die im wesentlichen die gleiche Dicke aufweist wie die Schicht der anderen Oberflächenbereiche.

Die sich zunächst anbietende Wasserspülung zur Entfernung des verdickten Flüssigkeitsfilmes an der (den) Ablaufstelle (n) anstelle der Verfahrensstufe c) ist nicht praktikabel, da dann an diesen Stellen die blanke Metalloberfläche frei läge.

Die zum Einsatz kommenden Lösungen oder Dispersionen enthalten die an sich üblichen Polymere. Besonders geeignet sind Polyacrylate, Polyurethane, Polyester, Polystyrol sowie Epoxid-, Phenol-, Silikon-, Harnstoff- und/oder Melaminharze sowie Mischpolymere hiervon.

Gemäß einer bevorzugten Ausgestaltung der Erfindung sollte die Polymerlösung oder - dispersion zusätzlich eine Chrom-VI- und/oder eine Chrom III- Verbindung, vorzugsweise in wasserlöslicher Form enthalten.

Eine weitere bevorzugte Ausführungsform der Erfindung sieht vor, die Einzelteile mit einer Lösung oder Dispersion in Kontakt zu bringen, die zusätzlich haftvermittelnde Pigmente, Verlaufsmittel und/oder Entschäumer enthalten. Der Gehalt der vorgenannten Additive sollte etwa 0,5 - bis 10 Gew.% des Polymergehaltes betragen (Trockensubstanz der Polymere = 100%). Es werden Additive verwendet, die in der Kunststoffbeschichtungs-Technik allgemein gebräuchlich sind.

Der pH-Wert der zur Anwendung gelangenden Lösung oder Dispersion liegt zweckmäßigerweise im Bereich von 1,5 bis 10. Bei Einsatz von sauer eingestellten Polymerkonzentraten ist der bevorzugte pH-Bereich 2 bis 4, bei Einsatz von alkalisch eingestellten Polymerkonzentraten 7,5 bis 9.

Die Weise, in der die Einzelteile mit der Lösung oder Dispersion in Kontakt gebracht werden, ist weitgehend beliebig. Tauch- oder Flutverfahren sind besonders geeignet. Hierbei ist es zweckmäßig die Bäder umzuwälzen. Die Dauer des In-Kontakt-Bringens ist derart zu bemessen, daß eine vollständige Benetzung gewährleistet ist. Sie liegt in der Regel im Bereich von wenigen Sekunden bis zu einer Minute. Die Temperatur der zum Einsatz kommenden Lösung oder Dispersion kann zwischen 5 und 40 ° C liegen.

Die sich an die Verfahrensstufe a) anschließende Antrockenstufe gemäß b) kann bei Raumtemperatur erfolgen. Dann liegt die Trockendauer je nach Dicke des Flüssigkeitsfilmes bei 5 bis 60 Minuten. Entsprechend einer bevorzugten Ausgestaltung der Erfindung nimmt man jedoch das Antrocknen bei einer Temperatur im Bereich von 40 bis 60 ° C vor. Dann reicht üblicherweise eine Trockendauer von 1 bis 3 Minuten. Jedenfalls sind die oben genannten Anmerkungen zum hier verwendeten Begriff des Antrocknens zu beachten.

Für die Behandlung der Einzelteile in der Verfahrensstufe c) gelten hinsichtlich Temperatur, Dauer der Behandlung etc. die zur Verfahrensstufe a) gemachten Angaben.

Die Endtrocknung kann bei Raumtemperatur erfolgen. Wegen der erhöhten Trocknungsgeschwindigkeit ist jedoch die Anwendung erhöhter, bis zu 200 ° C reichender Temperaturen von besonderem Vorteil. Je nach vorgesehener Temperatur liegt die Dauer für die Endtrocknung bei 5 Sekunden bis 60 Minuten.

Voraussetzung für die einwandfreie Beschichtung der Einzelteile ist deren Reinheit. Sofern sie nicht durch eine unmittelbar vorausgegangene Behandlung, wie zum Beispiel eine elektrolytische oder eine Schmelztauch- Verzinkung, gegeben ist, ist eine gründliche Reinigung / Wasserspülung nach bekannten Methoden erforderlich. Die gereinigten Einzelteile können mit nasser Oberfläche oder aber getrocknet nach dem Verfahren der Erfindung behandelt werden.

Das erfindungsgemäße Verfahren ist insbesondere für die Beschichtung von Einzelteilen aus Stahl, verzinktem Stahl, Aluminium, Legierungen hiervon, sowie Zink und dessen Legierungen bzw. von Einzelteilen, die derartige Oberflächen aufweisen, bestimmt. Es kann zur alleinigen Behandlung zum permanenten Korrosionsschutz, wie zur Vorbehandlung vor einer beliebigen Lackierung eingesetzt werden. Eine besonders herausragende Bedeutung hat das Verfahren für die Vorbehandlung von Einzelteilen für die anschließende Pulverlackierung.

Die mit dem erfindungsgemäßen Verfahren erzielten Schichtdicken betragen je nach Konzentration der zum Einsatz kommenden Lösung oder Dispersion etwa 0,5 bis 3 µm (bezogen auf die von den Ablaufstellen verschiedenen Oberflächenbereiche).

Neben der Lösung der mit der Erfindung gestellten Aufgabe hat das vorliegende Verfahren weitere erhebliche Vorteile. Es arbeitet abwasserfrei. Wegen der qualitativ im wesentlichen identischen Beschaffenheit der in der Verfahrensstufe c) eingesetzten Lösung oder Dispersion kann sie infolge der stattfindenden Aufkonzentrierung durch Ablösung der an den Ablaufstellen befindlichen Tropfen kontinuierlich oder diskontinuierlich der Lösung oder Dispersion gemäß Stufe a) zugeführt bzw. zu deren Ansatz mit Hilfe der handelsüblichen Polymerkonzentrate, die üblicherweise 30 bis 50 Gew. % Polymer enthalten, verwendet werden.

Die Erfindung wird anhand der nachfolgenden Beispiele beispielhaft und näher erläutert.

### Beispiele

Zur Behandlung wurden zuvor gereinigte und gespülte Regalböden aus verzinktem Stahl mit noch nasser Oberfläche eingesetzt.

Die Erzeugung der kunststoffhaltigen Schichten erfolgte mit Dispersionen, die als Polymer ein Mischpolymerisat von Acrylsäure, Acrylsäureester, Styrol und ürethan enthielten. Die Konzentration des Polymers sowie die weiteren Gehalte an Ammoniumdichromat und üblichen Additiven sind in Tabelle 1 aufgeführt.

**Tabelle 1:**

| Polymerdispersion | 1 | 2 | 3 | 4 |
|---|---|---|---|---|
| Mischpolymerisat | 13,35 Gew. TI. | 11,12 Gew. TI | 6,67 Gew. TI | 0,89 Gew. TI |
| Ammoniumdichromat | 0,45 Gew. TI | 0,38 Gew. TI | 0,23 Gew. TI | 0,03 Gew. TI |
| Additive | 1,20 Gew. TI | 1,00 Gew. Tl | 0,60 Gew. TI | 0,08 Gew. TI |
| Wasser | 85,00 Gew. TI | 87,50 Gew. TI | 92,50 Gew. TI | 99,00 Gew. TI |
| Tl. = Teile | | | | |

Die Behandlung der Regalböden geschah im Tauchen mit einer Tauchdauer von 10 sec bei einer Badtemperatur von 20 ° C.

Bei den Beispielen gemäß Erfindung (Beispiele 1 bis 3) wurden nach der Tauchbehandlung die Polymerdispersionen für die Dauer von 2 min. bei 50 ° C angetrocknet, danach wurde erfindungsgemäß in die Polymerdispersion 4 getaucht. Auch hier waren die Tauchdauer 10 sec und die Badtemperatur 20 ° C. Anschließend erfolgte die Endtrocknung bei 150°C innerhalb von 2 min.

Bei den Vergleichsversuchen 1 bis 4 erfolgte jeweils nur eine Tauchbehandlung mit den Polymerdispersionen 1, 2, 3 und 4 und anschließend die Endtrocknung. Bei Vergleichsbeispiel 5 wurde die Polymerdispersion 4 bei zwei Tauchbehandlungen eingesetzt. Die Behandlungsbedingungen waren jeweils idenfisch mit denen der Beispiele 1 bis 3. Die erzielten Ergebnisse sind in Tabelle 2 zusammengestellt.

**Tabelle 2:**

| | 1. Tauchbehandlung | 2. Tauchbehandlung | Schichtdicke an der Ablaufkante | Schichtdicke sonstige Oberfläche |
|---|---|---|---|---|
| Beispiel 1 | Polymer-dispersion 1 | Polymer-dispersion 4 | 3 µm | 1,8 µm |
| Beispiel 2 | Polymer-dispersion 2 | Polymer-dispersion 4 | 3 um | 1,5 µm |
| Beispiel 3 | Polymer-dispersion 3 | Polymer-dispersion 4 | 3 µm | 1,0 µm |
| Vergleichsbeispiel 1 | Polymer-dispersion 1 | -- | 95 µm | 1,8 µm |
| Vergleichsbeispiel 2 | Polymer-dispersion 2 | -- | 70 µm | 1,5 µm |
| Vergleichsbeispiel 3 | Polymer-dispersion 3 | -- | 35 µm | 1,0 µm |
| Vergleichsbeispiel 4 | Polymer-dispersion 4 | -- | 3 µm | 0,1 µm |
| Vergleichsbeispiel 5 | Polymer-dispersion 4 | Polymer-dispersion 4 | 3 µm | 0,2 µm |

Hieraus ergibt sich, daß bei den erfindungsgemäßen Beispielen 1 bis 3 die Schichtdicken sowohl an den Ablaufstellen als auch an den von den Ablaufstellen verschiedenen Oberflächenbereichen weitgehend übereinstimmen. Bei den Vergleichsbeispielen 1 bis 4 hingegen sind die Schichtdicken an den Ablaufstellen um den Faktor 25 bis 52 größer als an den anderen Oberflächenbereichen. Bei Vergleichsbeispiel 4 ist außerdem die Schichtdicke an den von der Ablaufstelle verschiedenen Oberflächenbereichen ungenügend gering.

Das Vergleichsbeispiel 5 macht insbesondere deutlich, daß eine zweistufige Tauchbehandlung mit einer Polymerdispersion, deren Konzentration in der ersten Stufe zu gering ist, hinsichtlich der Schichtdicke an den von den Ablaufstellen verschiedenen Oberffächenbereichen unzureichend ist.

## Patentansprüche

1. Verfahren zum Aufbringen von Kunststoff oder kunststoffhaltigen Schichten auf metallische Einzelteile, **dadurch gekennzeichnet, daß** man
a) die Einzelteile mit einer 5 bis 50 Gew. % organisches Polymer enthaltenen Lösung oder Dispersion in Kontakt bringt,
b) die Lösung oder Dispersion antrocknet,
c) die Einzelteile mit einer qualitativ im wesentlichen identischen Lösung oder Dispersion gemäß Stufe a), die jedoch nur 0,5 bis 5 Gew. % organisches Polymer enthält, in Kontakt bringt und
d) endtrocknet.

2. Verfahren nach Anspruch 1, **dadurch gekennzeichnet, daß** man die Einzelteile mit einer Lösung oder Dispersion in Kontakt bringt, die zusätzlich eine Chrom VI- und/oder Chrom III- Verbindung, vorzugsweise in wasserlöslicher Form, enthält.

3. Verfahren nach Anspruch 1 oder 2, **dadurch gekennzeichnet, daß** man die Einzelteile mit einer Lösung oder Dispersion in Kontakt bringt, die zusätzlich haftvermittelnde Pigmente, Verlaufsmittel und/oder Entschäumer (Additive) enthält.

4. Verfahren nach Anspruch 1, 2 oder 3, **dadurch gekennzeichnet, daß** man die Einzelteile mit einer eine Temperatur von 5 bis 40 ° C aufweisenden Lösung oder Dispersion in Kontakt bringt.

5. Verfahren nach einem oder mehreren der Ansprüche 1 bis 4, **dadurch gekennzeichnet, daß** man das Antrocknen in Stufe b) bei einer Temperatur im Bereich von 40 bis 60 ° C vornimmt.

6. Verfahren nach einem oder mehreren Ansprüche 1 bis 5, **dadurch gekennzeichnet, daß** man die Endfrocknung in Stufe d) bei erhöhter, bis zu 200 ° C reichender Temperatur vornimmt.

7. Anwendung des Verfahrens nach einem oder mehreren der Ansprüche 1 bis 6 als Vorbehandlung der Einzelteile für die anschließende Pulverlackierung.

## Claims

1. A process for applying plastics or plastics-containing layers onto metal components, **characterised in that**
a) the components are brought into contact with a solution or dispersion containing 5 to 50 wt.% of organic polymer,
b) the solution or dispersion is surface-dried,
c) the components are brought into contact with a solution or dispersion according to stage a) which is substantially qualitatively identical, but contains only 0.5 to 5 wt.% of organic polymer and
d) there is final drying.

2. A process according to claim 1, **characterised in that** the components are brought into contact with a solution or dispersion which additionally contains a chromium(IV) and/or chromium(III) compound, preferably in water-soluble form.

3. A process according to claim 1 or 2, **characterised in that** the components are brought into contact with a solution or dispersion which additionally contains adhesion-promoting pigments, levelling agents and/or defoaming agents (additives).

4. A process according to claim 1, 2 or 3, **characterised in that** the components are brought into contact with a solution or dispersion which has a temperature of 5 to 40°C.

5. A process according to 1 or more of claims 1 to 4, **characterised in that** the surface-drying in stage b) is performed at a temperature in the range from 40 to 60°C.

6. A process according to one or more of claims 1 to 5, **characterised in that** the final drying in stage d) is performed at an elevated temperature extending up to 200°C.

7. Use of the process according to one or more of claims 1 to 6 as a pretreatment of the components for subsequent powder coating.

## Revendications

1. Procédé pour appliquer, sur des pièces métalliques, des revêtements en matière plastique ou contenant une matière plastique, **caractérisé par** le fait
(a) que l'on met en contact les pièces avec une solution ou dispersion contenant de 5 à 50 % en poids d'un polymère organique,
(b) que l'on sèche partiellement la solution ou dispersion,
(c) que l'on met en contact les pièces avec une solution essentiellement identique à celle de l'étape (a) à ceci près qu'elle contient seulement de 0,5 à 5 % en poids de polymère organique, et
(d) que l'on sèche totalement le revêtement.

2. Procédé selon la revendication 1, **caractérisé par le fait que** l'on met en contact les pièces avec une solution ou dispersion contenant en outre un composé de chrome VI et/ou de chrome III, de préférence sous forme hydrosoluble.

3. Procédé selon la revendication 1 ou 2, **caractérisé par le fait que** l'on met les pièces en contact avec une solution ou dispersion qui contient en outre des pigments en tant qu'agent d'accrochage, des agents d'étalement et/ou des agents anti-mousse (additifs).

4. Procédé selon la revendication 1, 2 ou 3, **caractérisé par le fait que** l'on met en contact les pièces avec une solution ou dispersion présentant une température comprise entre 5 et 40 °C.

5. Procédé selon l'une ou plusieurs des revendications 1 à 4, **caractérisé par le fait que** le séchage partiel de l'étape (b) se fait à une température comprise entre 40 et 60 °C.

6. Procédé selon une ou plusieurs des revendications 1 à 5, **caractérisé par le fait que** le séchage final de l'étape (d) se fait à une température relativement plus élevée pouvant atteindre 200 °C.

7. Utilisation du procédé selon l'une ou plusieurs des revendications 1 à 6 en tant que prétraitement des pièces en vue d'un vernissage par pulvérisation.
